# EUROPÄISCHE PATENTSCHRIFT

(11) **EP 1 890 986 B1**
(45) Veröffentlichungstag und Bekanntmachung des Hinweises auf die Patenterteilung: **16.01.2013**
(21) Anmeldenummer: 06763483.2
(22) Anmeldetag: 02.06.2006
(51) Int. Cl.: C06C 9/00, C06D 5/06

(54) **PYROTECHNISCHES MITTEL**
PYROTECHNIC AGENT
AGENT PYROTECHNIQUE

(30) Priorität: 02.06.2005 DE 102005025746; 22.03.2006 DE 102006013622
(43) Veröffentlichungstag der Anmeldung: 27.02.2008
(73) Patentinhaber: RUAG Ammotec GmbH, 90765 Fürth (DE)
(72) Erfinder: BLEY, Ulrich, 90766 Fürth (DE); HAGEL, Rainer, 91058 Erlangen (DE); HAVLIK, Julia, 90765 Fürth (DE); HOSCHENKO, Aleksej, 90765 Fürth (DE); LECHNER, Peter, Simon, 90522 Oberasbach (DE)
(74) Vertreter: Uppena, Franz
(86) Internationale Anmeldenummer: PCT/EP2006/062862
(87) Internationale Veröffentlichungsnummer: WO 2006/128910

(56) Entgegenhaltungen:
- DE-A1- 3 422 433
- DE-A1- 4 034 645
- US-A- 3 719 604
- US-A- 5 198 046
- US-A- 5 663 524
- US-A- 6 007 647
- CHEMICAL ABSTRACTS, Bd. 131, Nr. 9, 30. August 1999 (1999-08-30), Columbus, Ohio, US; abstract no.: 118132, NEUTZ, J. ET AL: "Thermal analysis of nitrogen -rich gas generator propellants" XP002397278 & INTERNATIONAL ANNUAL CONFERENCE OF ICT , 30TH, 108/1-108/7 CODEN: IACIEQ; ISSN: 0722-4087, 1999,
- CHEMICAL ABSTRACTS, Bd. 125, Nr. 14, 30. September 1996 (1996-09-30), Columbus, Ohio, US; abstract no.: 172453, MATSUZAWA, TOSHIO ET AL: "Evaluation of sensitivities for tetrazole -oxidizer compositions" XP002397279 & PROCEEDINGS OF THE INTERNATIONAL PYROTECHNICS SEMINAR , 22ND, 317-324 CODEN: PPYSD7; ISSN: 0270-1898, 1996,
- CHEMICAL ABSTRACTS, Bd. 129, Nr. 20, 16. November 1998 (1998-11-16), Columbus, Ohio, US; abstract no.: 262456, HISKEY, MICHAEL A. ET AL: "High- nitrogen energetic materials derived from azotetrazolate" XP002397280 & JOURNAL OF ENERGETIC MATERIALS , 16(2 & 3), 119-127 CODEN: JOEMDK; ISSN: 0737-0652, 1998,

## Beschreibung

Pyrotechnische Mittel im Sinne der Erfindung sind Stoffe oder Stoffgemische, die eine pyrotechnische Wirkung entfalten können.

Insbesondere Gegenstand der vorliegenden Erfindung ist ein pyrotechnisches Mittel, das als thermisches Frühzündmittel eingesetzt werden kann.

Anwendungsbereiche solcher thermischen Frühzündmittel sind beispielsweise Sicherheitssysteme, vorzugsweise thermische Sicherungen in Gasgeneratoren oder Trennelemente für Batterien. Solche Sicherheitssysteme werden wiederum vorzugsweise in Kraftfahrzeugen eingesetzt.

Thermische Frühzündmittel sind pyrotechnische Substanzen bzw. Mischungen, die unter anderem die Aufgabe haben, die in der Regel thermisch sehr stabilen Gas erzeugenden Mischungen des Gasgenerators im Falle eines Fahrzeugbrandes kontrolliert anzuzünden.

Ein anderes Anwendungsbeispiel thermischer Frühzündmittel ist die Verwendung als pyrotechnischer Satz in Trennelementen, vorzugsweise für Batterieklemmen. Diese Trennelemente sollen im Falle eines Brandes, insbesondere eines Fahrzeugbrandes, oder bei einem Kraftfahrzeugunfall, bei dem der Gasgenerator ausgelöst wird, die Stromversorgung unterbrechen.

Als thermische Frühzündmittel werden beispielsweise Nitrocellulose, daraus abgeleitete Treibladungspulver oder die in der Patentanmeldung DE 197 30 873 A1 beschriebenen Mischungen auf Basis von Nitrotriazolon und Guanidinnitrat eingesetzt. Diese Mischungen zeigen Entzündungstemperaturen von ca. 160°C und sind im Falle der Nitrocellulose nur unzureichend langzeitstabil.

Aufgabe der vorliegenden Erfindung war die Bereitstellung eines pyrotechnischen Mittels mit einer Entzündungstemperatur um 180°C und ausreichender Langzeitstabilität. Eine weitere Aufgabe der vorliegenden Erfindung war die Bereitstellung eines pyrotechnischen Mittels, das als thermisches Frühzündmittel für Gasgeneratoren in Kraftfahrzeugsicherheitssystemen eingesetzt werden kann. Eine weitere Aufgabe der vorliegenden Erfindung war die Bereitstellung eines pyrotechnischen Mittels, das in Trennelementen für Batterieklemmen eingesetzt werden kann.

Erfindungsgemäß wird diese Aufgabe überraschenderweise durch die Merkmale des Hauptanspruchs gelöst. Vorzugsweise Ausgestaltungen finden sich in den Unteransprüchen. Dabei werden erfindungsgemäß Azotetrazolate als Komponente eingesetzt. Insbesondere werden dabei als Azotetrazolatkomponente Aminoguandin-5,5'-azotetrazolat (C₄H₁₄N₁₈), kurz AGATZ, und Guanidin-5,5'-azotetrazolat (C₄,H₁₂N₁₆), kurzGATZ, eingesetzt. Die US-A-6007 647 offerbart thermische Frühzündmittel, die GATZ und zwei Oxidationsmittel enthalten.

Die Azotetrazolatkomponenten können entweder alleine oder in Mischungen untereinander und/oder mit weiteren Komponenten verwendet werden. Die Strukturformeln von AGATZ und GATZ sind wie folgt:

Aminoguandin-5,5'-azotetrazolat (C₄H₁₄N₁₈, AGATZ).

Guanidin-5,5'-azotetrazolat (C₄,H₁₂N₁₆, GATZ).

Der Verpuffungspunkt des reinen AGATZ beträgt 209°C, der des GATZ beträgt 240°C.

Überraschenderweise wurde gefunden, dass sich bei Mischungen von AGATZ und/oder GATZ und/oder ausgewählten Komponenten die Verpuffungstemperaturen im Bereich von 165°C bis 195°C steuern lassen und die Verpuffungstemperaturen der Mischungen tiefer liegen können als die der Einzelkomponenten.

Für Frühzündmittel sind Verpuffungstemperaturen unter 200°C besonders interessant. Die erfindungsgemäßen pyrotechnischen Mittel erfüllen diese Forderung bei ausgezeichneter Langzeitstabilität.

Als Zusatzstoffe können verwendet werden:
**1. Oxidationsmittel** (einzeln oder in Mischungen) Nitrate der Alkali- oder Erdalkalimetalle oder des Ammoniums wie Natrium-, Kalium- oder Ammoniumnitrat, Perchlorate der Alkali- oder Erdalkalimetalle oder des Ammoniums, Peroxide der Alkali- oder Erdalkalimetalle oder des Zinks.
**2. Stickstoffhaltige Verbindungen** (einzeln oder in Mischungen) Ammoniumpikrat, Aminoguanidiniumpikrat, Guanidiniumpikrat, Aminoguanidiniumstyphnat, Guanidiniumstyphnat, Nitroguanidin, Nitroaminoguanidin, Aminoguanidinnitrat, Diaminoguanidinnitrat, Triaminoguanidinnitrat, Guanidinnitrat, Dicyandiamidinnitrat.
**3. Energiereiche Zuschläge** (einzeln oder in Mischungen) Hexogen, Oktogen , Nitrocellulose.
**4. Reduktionsmittel** (einzeln oder in Mischungen) Aluminium, Titan, Titanhydrid, Bor, Borhydrid, Zirkon, Zirkonhydrid, Silicium, Graphit, Aktivkohle, Ruß.
**5. Bindemittel** (einzeln oder in Mischungen) Cellulose sowie deren Derivate, Polyvinylbutyrale, Polynitropolyphenylen, Polynitrophenylether, Plexigum, Polyvinylacetat, Copolymere.
**6. Abbrandmoderatoren, Stabilisatoren und Verarbeitungshilfen** (einzeln oder in Mischungen) Ferrocen und Derivate, Acetonylacetate, Salicylate, Bariumcarbonat, Strontiumcarbonat, Magnesiumcarbonat, Melamin, Zinkoxid, Zinkcarbonat, Silikate, Kieselgele, Kieselsäuren, beispielsweise Aerosil (Fa. Degussa), Bornitrid.

Die Herstellung und Verarbeitung findet nach an sich bekannten und üblichen Verfahren statt. Hierzu zählen beispielsweise Kneten, Extrudieren, Strangpressen, Tablettieren oder Granulieren.

Gegenstand der vorliegenden Erfindung ist im Einzelnen:
- ein pyrotechnisches Mittel, wobei die Azotetrazolatkomponente ausgewählt ist aus Aminoguandin-5,5'-azotetrazolat (AGATZ) und Guanidin-5,5'-azotetrazolat (GATZ) oder Mischungen aus beiden;
- ein pyrotechnisches Mittel, wobei der Anteil der Azotetrazolatkomponente 20 bis 50 Gew.-% beiträgt;
- ein pyrotechnisches Mittel, das 50 bis 80 Gew.-% eines Zusatzstoffes oder Mischungen mehrerer Zusatzstoffe enthält;
- ein pyrotechnisches Mittel, wobei die Zusatzstoffe ausgewählt sind aus: Ammoniumpikrat, Aminoguanidiniumpikrat, Guanidiniumpikrat, Aminoguanidiniumstyphnat, Guanidiniumstyphnat, Nitroguanidin, Nitroaminoguanidin, Aminoguanidinnitrat, Diaminoguanidinnitrat, Triaminoguanidinnitrat, Guanidinnitrat, Dicyandiamidinnitrat, Nitrate der Alkali- und/oder Erdalkalimetalle und/oder des Ammoniums, Perchlorate der Alkali- und/oder Erdalkalimetalle und/oder des Ammoniums, Peroxide der Alkali- und/oder der Erdalkalimetalle und/oder des Zinks; Aluminium, Titan, Titanhydrid, Bor, Borhydrid, Zirkon, Zirkonhydrid, Silicium, Graphit, Aktivkohle, Ruß; Cellulose und/oder deren Derivate, Polyvinylbutyrale, Polynitropolyphenylen, Polynitrophenylether, Plexigum, Polyvinylacetat und Copolymere; Hexogen, Oktogen; Ferrocen und/oder deren Derivate, Acetonylacetate, Salicylate, Bariumcarbonat, Strontiumcarbonat, Magnesiumcarbonat, Melamin, Zinkoxid, Zinkcarbonat, Silikate, Kieselgele, Kieselsäuren, beispielsweise Aerosil (Fa. Degussa), Bornitrid;
- ein pyrotechnisches Mittel, das 30 bis 60 Ges.-% eines Oxidationsmittels enthält;
- ein pyrotechnisches Mittel, wobei das Oxidationsmittel ausgewählt ist aus einem oder mehreren der Nitrate der Alkali- und/oder Erdalkalimetalle und/oder des Ammoniums, der Perchlorate der Alkali- und/oder Erdalkalimetalle und/oder des Ammoniums, der Peroxide der Alkali- und/oder Erdalkalimetalle und/oder des Zinks;
- ein pyrotechnisches Mittel, das 15 bis 40 Gew.-% einer stickstoffhaltigen Verbindung enthält;
- ein pyrotechnisches Mittel, wobei die stickstoffhaltige Verbindung ausgewählt ist aus einem oder mehreren von Ammoniumpikrat, Aminoguanidiniumpikrat, Guanidiniumpikrat, Aminoguanidiniumstyphnat, Guanidiniumstyphnat, Nitroguanidin, Nitroaminoguanidin, Aminoguanidinnitrat, Diaminoguanidinnitrat, Triaminoguanidinnitrat, Guanidinnitrat, Dicyandiamidinnitrat,
- ein pyrotechnisches Mittel, das 1 bis 40 Gew.-% energetische Zusätze enthält;
- ein pyrotechnisches Mittel, wobei die energetischen Zusätze ausgewählt sind aus einem oder mehreren von Hexogen, Oktogen und/oder Nitrocellulose;
- ein pyrotechnisches Mittel, das 1 bis 15 Gew.-% eines Reduktionsmittel enthält;
- ein pyrotechnisches Mittel, wobei das Reduktionsmittel ausgewählt ist aus einem oder mehreren von Aluminium, Titan, Titanhydrid, Bor, Borhydrid, Zirkon, Zirkonhydrid, Silicium, Graphit, Aktivkohle, Ruß;
- ein pyrotechnisches Mittel, das 1 bis 20 Gew.-% eines Bindemittels enthält;
- ein pyrotechnisches Mittel, wobei das Bindemittel ausgewählt ist aus einem oder mehreren von Cellulose und deren Derivaten, Polyvinylbutyrale, Polynitropolyphenylen, Polynitrophenylether, Plexigum, Polyvinylacetat und Copolymeren;
- ein pyrotechnisches Mittel, das 0,1 bis 15 Gew.-%, bevorzugt 1 bis 10 Gew.-% Abbrandmoderatoren, Stabilisatoren und Verarbeitungshilfen enthält;
- ein pyrotechnisches Mittel, wobei die Abbrandmoderatoren und Verarbeitungshilfen ausgewählt sind aus einem oder mehreren von Ferrocen und dessen Derivaten, Acetonylacetaten, Salicylate, Bariumcarbonat, Strontiumcarbonat, Magnesiumcarbonat, Melamin, Zinkoxid, Zinkcarbonat, Silikate, Kieselgele, Kieselsäuren, beispielsweise Aerosil (Fa. Degussa), und/oder Bornitrid;
- Verwendung des erfindungsgemäßen pyrotechnischen Mittels als thermisches Frühzündmittel;
- Verwendung des erfindungsgemäßen pyrotechnischen Mittels als thermische Sicherung;
- Verwendung des erfindungsgemäßen pyrotechnischen Mittels in Kraftfahrzeugsicherheitssystemen;
- Verwendung des erfindungsgemäßen pyrotechnischen Mittels in Gasgeneratoren;
- Verwendung des erfindungsgemäßen pyrotechnischen Mittels in Trennelementen, vorzugsweise für Batterieklemmen.

Die Erfindung wird durch die folgenden Beispiele näher erläutert, ohne sie darauf einzuschränken:
In Tabelle 1 sind die Zusammensetzungen von 27 verschiedenen Mischungen des pyrotechnischen Mittels aufgeführt. Die Komponenten wurden in den angegebenen Gewichtsverhältnissen (Angaben in Gewichtsprozent (Gew.-%)) in Plastikbehälter eingewogen und 30 Minuten im Taumelmischer homogenisiert.

**Tabelle 1: Mischungen**

| Mischung | AGATZ (GATZ) | Hexogen | Oktogen | Aminoguanidiniumpikrat | Andere | Natriumnitrat | Kaliumnitrat |
|---|---|---|---|---|---|---|---|
| 1 * | 30 | 20 | | | | 50 | |
| 2 * | 30 | | 20 | | | 50 | |
| 3 | 30 | | | 30 | | | 40 |
| 4 | 30 | 10 | | 20 | | 40 | |
| 5 | 30 | | 10 | 20 | | 40 | |
| 6 | 30 | | 10 | | AGSt 20 | 40 | |
| 7 | 30 | | 10 | 20 | | | 40 |
| 8 | 30 | | | 10 | AGSt 20 | 40 | |
| 9 | 30 | | | | GPik 10 AGSt 20 | 40 | |
| 10 | 30 | | | | GPik 30 | 40 | |
| 11 | 30 | | | 20 | AGSt 10 | | 40 |
| 12 | 30 | | | 30 | | 40 | |
| 13 * | | | 30 | 30 | | | 40 |
| 14 * | | 30 | | 30 | | 40 | |
| 15 | 30 | | | | AGSt 30 | 40 | |
| 16 | 30 | | | 10 | GPik 20 | 40 | |
| 17 | 30 | | | 10 | Nigu 20 | 40 | |
| 18 | 30 | | | | AGSt 30 | | 40 |
| 19 | 30 | | | 10 | GSt 20 | | 40 |
| 20 | GATZ 30 | | | | AGSt 30 | | 40 |
| 21 | GATZ 30 | | | 30 | | | 40 |
| 22 | GATZ 30 | | | 10 | AGSt 20 | | 40 |
| 23 | 30 | | | | AGSt 10 APik 20 | | 40 |
| 24 | 30 | | | 20 | APik 10 | | 40 |
| 25 | 30 | | | | APik 30 | | 40 |
| 26 | 30 | 10 | | | GPik 20 | | 40 |
| 27 | 30 | | 10 | | GPik 20 | | 40 |

| | | | | | | | |
|---|---|---|---|---|---|---|---|
| AGSt: Aminoguanidiniumstyphnat GPik: Guanidiniumpikrat Nigu: Nitroguanidin APik: Ammoniumpikrat * Vergleichsbeispiel | | | | | | | |

In Tabelle 2 sind die Verpuffungspunkte, Reib- und Schlagempfindlichkeiten der Mischungen dargestellt. Die Messung der Reib- und Schlagempfindlichkeiten erfolgte nach Methoden der Bundesanstalt für Materialforschung (BAM), während die Messung der Verpuffungspunkte mit der Thermogravimetrie-Analyse (Fa. Mettler) bei einer Aufheizrate von 10°C pro Minute erfolgte.

**Tabelle 2: Übersicht der Verpuffungstemperaturen, Reib- und Schlagempfindlichkeiten**

| Mischung | Verpuffungstemperatur [°C] | Reibempfindlichkeit [N] | Schlagempfindlichkeit [J] |
|---|---|---|---|
| 1 * | 180 | 240 | 3 |
| 2 * | 190 | 240 | 3 |
| 3 | 182 | >360 | 4 |
| 4 | 165 | 240 | 3 |
| 5 | 172 | 360 | 2 |
| 6 | 190 | >360 | 2 |
| 7 | 172 | >360 | 2 |
| 8 | 172 | >360 | 4 |
| 9 | 181 | >360 | 5 |
| 10 | 192 | >360 | 8 |
| 11 | 178 | >360 | 6 |
| 12 | 182 | >360 | 4 |
| 13 * | 221 | 360 | 2 |
| 14 * | 217 | 240 | 3 |
| 15 | 172 | >360 | 6 |
| 16 | 192 | >360 | 5 |
| 17 | 191 | >360 | 6 |
| 18 | 174 | >360 | 6 |
| 19 | 182 | >360 | 10 |
| 20 | 181 | >360 | 8 |
| 21 | 195 | >360 | 10 |
| 22 | 180 | >360 | 4 |
| 23 | 180 | >360 | 5 |
| 24 | 180 | >360 | 4 |
| 25 | 175 | >360 | 3 |
| 26 | 175 | >360 | 2 |
| 27 | 180 | >360 | 3 |

| | | | |
|---|---|---|---|
| *Vergleichsbeispiel | | | |

In Tabelle 3 sind die Gewichtsverluste und Verpuffungspunkte nach thermischer Belastung (24 h, 125°C und 400 h, 110°C) einiger aus den Beispielen ausgewählter Mischungen zusammengefasst. Die Messung des Gewichtsverlustes erfolgte analog dem Holland Test. Die Messung der Verpuffungspunkte erfolgte mit der Thermogravimetrie-Analyse (Fa. Mettler) bei einer Aufheizrate von 10°C pro Minute.

Man erkennt nach 400 h nur geringe Gewichtsverluste von 0,1 bis 0,7 Ges.-% und keine signifikante Änderung der Verpuffungstemperatur nach thermischer Belastung.

**Tabelle 3: Übersicht der Gewichtsverluste und Verpuffungstemperaturen**

| Mischung | Gew.verlust 24h, 125°C [Gew.-%] | Gew.verlust 400h, 110°C [Gew.-%] | Verpuffungstemp. nach 24h, 125°C [°C] | Verpuffungs.-temp.nach 400h, 110°C [°C] |
|---|---|---|---|---|
| 5 | 0,34 | 0,7 | 172 | 178 |
| 12 | 0,03 | 0,1 | 182 | 191 |
| 26 | 2,11 | 0,7 | 175 | 175 |
| 27 | 0,36 | 0,2 | 180 | 186 |

Die Ergebnisse zeigen, dass die erfindungsgemäß definierten pyrotechnischen Mittel Verpuffungstemperaturen im Bereich von 172 bis 191°C aufweisen und gemäß den Forderungen der Automobilindustrie als stabil anzusehen sind.

Als besonders vorteilhaft, insbesondere auch für die Verwendung in Trennelementen für Batterieklemmen, haben sich daneben folgende Mischungen herausgestellt:
30 Gew.-% Aminoguanidin-5,5'-azotetrazolat, 27,5 Gew.-% Guanidiniumpikrat, 40 Gew.-% Natriumnitrat, 2 Ges.-% Titan und 0,5 Ges.-% Grafit;
29 Ges.-% Aminoguanidin-5,5'-azotetrazolat, 29 Ges.-% Guanidiniumpikrat, 40 Ges.-% Natriumnitrat, 1,5 Ges.-% Bariumcarbonat und 0,5 Ges.-% Aerosil;
24 Ges.-% Aminoguanidin-5,5'-azotetrazolat, 24 Gew.-% Guanidiniumpikrat, 50 Gew.-% Natriumnitrat, 1,5 Ges.-% Bariumcarbonat und 0,5 Ges.-% Aerosil;
29 Ges.-% Aminoguanidin-5,5'-azotetrazolat, 29 Ges.-% Guanidiniumpikrat, 40 Gew.-% Natriumnitrat, 1,5 Ges.-% Strontiumcarbonat und 0,5 Gew.-% Aerosil.

## Patentansprüche

1. Pyrotechnisches Mittel mit Verpuffungstemperaturen im Bereich von 165°C bis 195°C, das als Komponente ein oder mehrere Azotetrazolate enthält, **dadurch gekennzeichnet, dass** die Azotetrazolatkomponente ausgewählt ist aus Aminoguandin-5,5'-azotetrazolat (AGATZ) und Guanidin-5,5'-azotetrazolat (GATZ) oder Mischungen aus beiden, wobei der Anteil der Azotetrazolatkomponente 20 bis 50 Gew.-% beträgt sowie 50 bis 80 Gew.-% einer Mischung mehrerer Zusatzstoffe enthält, wobei es 15 bis 40 Gew.-% einer stickstoffhaltigen Verbindung, ausgewählt aus: Ammoniumpikrat, Aminoguanidiniumpikrat, Guanidiniumpikrat, Aminoguanidiniumstyphnat, Guanidiniumstyphnat, Nitroguanidin, Nitroaminoguanidin, Aminoguanidinnitrat, Diaminoguanidinnitrat, Triaminoguanidinnitrat, Guanidinnitrat, Dicyandiamidinnitrat und 30 bis 60 Gew.-% eines Oxidationsmittels, ausgewählt aus einem oder mehreren der Nitrate der Alkali- und/oder Erdalkalimetalle und/oder des Ammoniums, Perchlorate der Alkali- und/oder Erdalkalimetalle und/oder des Ammoniums, Peroxide der Alkali- und/oder der Erdalkalimetalle und/oder des Zinks sind.

2. Pyrotechnisches Mittel nach Anspruch 1, **dadurch gekennzeichnet, dass** es 1 bis 40 Gew.-% energetische Zusätze enthält, ausgewählt aus einem oder mehreren von Hexogen, Oktogen und/oder Nitrocellulose.

3. Pyrotechnisches Mittel nach Anspruch 1, **dadurch gekennzeichnet, dass** es 1 bis 15 Gew.% eines Reduktionsmittel enthält, ausgewählt aus einem oder mehreren von Aluminium, Titan, Titanhydrid, Bor, Borhydrid, Zirkon, Zirkonhydrid, Silicium, Graphit, Aktivkohle, Ruß.

4. Pyrotechnisches Mittel nach Anspruch 1, **dadurch gekennzeichnet, dass** es 1 bis 20 Gew.-% eines Bindemittels enthält, ausgewählt aus einem oder mehreren von Cellulose und deren Derivaten, Polyvinylbutyrale, Polynitropolyphenylen, Polynitrophenylether, Plexigum, Polyvinylacetat und Copolymeren.

5. Pyrotechnisches Mittel nach Anspruch 1, **dadurch gekennzeichnet, dass** es 0,1 bis 15 Gew.-% Abbrandmoderatoren und Verarbeitungshilfen enthält, ausgewählt aus einem oder mehreren von Ferrocen und dessen Derivaten, Acetonylacetaten, Salicylaten, Bariumcarbonat, Strontiumcarbonat, Magnesiumcarbonat, Melamin, Zinkoxid, Zinkcarbonat, Silikaten, Kieselgelen und/oder Bornitrid.

6. Pyrotechnisches Mittel nach einem oder mehreren der Ansprüche 1 bis 5, **dadurch gekennzeichnet, dass** es 30 Gew.-% Aminoguanidin-5,5'-azotetrazolat, 27,5 Gew.-% Guanidiniumpikrat, 40 Gew.-% Natriumnitrat, 2 Gew.% Titan und 0,5 Gew.% Grafit enthält.

7. Pyrotechnisches Mittel nach einem oder mehreren der Ansprüche 1 bis 5, **dadurch gekennzeichnet, dass** es 29 Gew.-% Aminoguanidin-5,5'-azotetrazolat, 29 Gew.-% Guanidiniumpikrat, 40 Gew.-% Natriumnitrat, 1,5 Gew.-% Bariumcarbonat und 0,5 Gew.-% Aerosil enthält.

8. Pyrotechnisches Mittel nach einem oder mehreren der Ansprüche 1 bis 5, **dadurch gekennzeichnet, dass** es 24 Gew.-% Aminoguanidin-5,5'-azotetrazolat, 24 Gew.-% Guanidiniumpikrat, 50 Gew.-% Natriumnitrat, 1,5 Gew.-% Bariumcarbonat und 0,5 Gew.% Aerosil enthält.

9. Pyrotechnisches Mittel nach einem oder mehreren der Ansprüche 1 bis 5, **dadurch gekennzeichnet, dass** es 29 Gew.-% Aminoguanidin-5,5'-azotetrazolat, 29 Gew.-% Guanidiniumpikrat, 40 Gew.-% Natriumnitrat, 1,5 Gew.-% Strontiumcarbonat und 0,5 Gew.-% Aerosil enthält.

10. Verwendung eines pyrotechnischen Mittels nach einem oder mehreren der Ansprüche 1 bis 9 als thermisches Frühzündmittel.

11. Verwendung eines pyrotechnischen Mittels nach einem oder mehreren der Ansprüche 1 bis 9 als thermische Sicherung.

12. Verwendung eines pyrotechnischen Mittels nach einem oder mehreren der Ansprüche 1 bis 9 in Kraftfahrzeugsicherheitssystemen.

13. Verwendung eines pyrotechnischen Mittels nach einem oder mehreren der Ansprüche 1 bis 9 in Gasgeneratoren.

14. Verwendung eines pyrotechnischen Mittels nach einem oder mehreren der Ansprüche 1 bis 9 in Trennelementen, vorzugsweise für Batterieklemmen.

## Claims

1. Pyrotechnic agent having deflagration temperatures in the range from 165°C to 195°C, which contains as a component one or more azotetrazolates,
**characterised in that** the azotetrazolate component is selected from aminoguanidine-5,5'-azotetrazolate (AGATZ) and guanidine-5,5'-azotetrazolate (GATZ) or mixtures of the two, wherein the amount of the azotetrazolate component is 20 to 50 wt.%, and also contains 50 to 80 wt.% of a mixture of several additives, wherein there are 15 to 40 wt.% of a nitrogen-containing compound, selected from: ammonium picrate, aminoguanidinium picrate, guanidinium picrate, aminoguanidinium styphnate, guanidinium styphnate, nitroguanidine, nitroaminoguanidine, aminoguanidine nitrate, diaminoguanidine nitrate, triaminoguanidine nitrate, guanidine nitrate, dicyandiamidine nitrate, and 30 to 60 wt.% of an oxidising agent, selected from one or more of the nitrates of the alkali and/or alkaline-earth metals and/or of ammonium, perchlorates of the alkali and/or alkaline-earth metals and/or of ammonium, peroxides of the alkali and/or alkaline-earth metals and/or of zinc.

2. Pyrotechnic agent according to claim 1, **characterised in that** it contains 1 to 40 wt.% of high-energy additives, selected from one or more of hexogen, octogen and/or nitrocellulose.

3. Pyrotechnic agent according to claim 1, **characterised in that** it contains 1 to 15 wt.% of a reducing agent, selected from one or more of aluminium, titanium, titanium hydride, boron, boron hydride, zirconium, zirconium hydride, silicon, graphite, activated charcoal, carbon black.

4. Pyrotechnic agent according to claim 1, **characterised in that** it contains 1 to 20 wt.% of a binder, selected from one or more of cellulose and its derivatives, polyvinylbutyrals, polynitropolyphenylene, polynitrophenyl ether, plexigum, polyvinyl acetate and copolymers.

5. Pyrotechnic agent according to claim 1, **characterised in that** it contains 0.1 to 15 wt.% of combustion moderators and processing aids, selected from one or more of ferrocene and its derivatives, acetonylacetates, salicylates, barium carbonate, strontium carbonate, magnesium carbonate, melamine, zinc oxide, zinc carbonate, silicates, silica gels and/or boron nitride.

6. Pyrotechnic agent according to one or more of claims 1 to 5, **characterised in that** it contains 30 wt.% of aminoguanidine-5,5'-azotetrazolate, 27.5 wt.% of guanidinium picrate, 40 wt.% of sodium nitrate, 2 wt.% of titanium and 0.5 wt.% of graphite.

7. Pyrotechnic agent according to one or more of claims 1 to 5, **characterised in that** it contains 29 wt.% of aminoguanidina-5,5'-azotetrazolate, 29 wt.% of guanidinium picrate, 40 wt.% of sodium nitrate, 1.5 wt.% of barium carbonate and 0.5 wt.% of Aerosil.

8. Pyrotechnic agent according to one or more of claims 1 to 5, **characterised in that** it contains 24 wt.% of aminoguanidine-5,5'-azotetrazolate, 24 wt.% of guanidinium picrate, 50 wt.% of sodium nitrate, 1.5 wt.% of barium carbonate and 0.5 wit.% of Aerosil.

9. Pyrotechnic agent according to one or more of claims 1 to 5, **characterised in that** it contains 29 wit.% of aminoguanidine-5,5'-azotetrazolate, 29 wt.% of guanidinium picrate, 40 wt.% of sodium nitrate, 1.5 wt.% of strontium carbonate and 0.5 wt.% of Aerosil.

10. Use of a pyrotechnic agent according to one or more of claims 1 to 9 as a thermal early-ignition agent.

11. Use of a pyrotechnic agent according to one or more of claims 1 to 9 as a thermal safety fuse.

12. Use of a pyrotechnic agent according to one or more of claims 1 to 9 in motor vehicle safety systems.

13. Use of a Pyrotechnic agent according to one or more of claims 1 to 9 in gas generators.

14. Use of a pyrotechnic agent according to one or more of claims 1 to 9 in separators, preferably for battery terminals.

## Revendications

1. Agent pyrotechnique présentant une température de déflagration située dans l'intervalle allant de 165 °C à 195 °C et contenant en tant que composant(s) un ou plusieurs azotétrazolate(s), **caractérisé en ce que** le ou les composant(s) azotétrazolate(s) est ou sont choisi(s) parmi le 5,5'-azo-tétrazolate d'amino-guanidine (ATZAG), le 5,5'-azo-tétrazolate de guanidine (ATZG) et les mélanges de ces deux composés, étant entendu que la proportion de composant(s) azotétrazolate(s) vaut de 20 à 50 % en poids et que l'agent contient aussi de 50 à 80 % en poids d'un mélange de plusieurs adjuvants, dont 15 à 40 % en poids d'un composé azoté choisi parmi les picrate d'ammonium, picrate d'amino-guanidinium, picrate de guanidinium, styphnate d'amino-guanidinium, styphnate de guanidinium, nitro-guanidine, nitro-amino-guanidine, nitrate d'amino-guanidine, nitrate de diamino-guanidine, nitrate de triamino-guanidine, nitrate de guanidine et nitrate de dicyandiamidine, et 30 à 60 % en poids d'un ou de plusieurs agent(s) oxydant(s) choisi(s) parmi les nitrates de métal alcalin, de métal alcalino-terreux et/ou d'ammonium, les perchlorates de métal alcalin, de métal alcalino-terreux et/ou d'ammonium, et les peroxydes de métal alcalin, de métal alcalino-terreux et/ou de zinc.

2. Agent pyrotechnique conforme à la revendication 1, **caractérisé en ce qu'**il contient de 1 à 40 % en poids d'un ou de plusieurs additif(s) énergétique(s) choisi(s) parmi de l'hexogène, de l'octogène et/ou de la nitrocellulose.

3. Agent pyrotechnique conforme à la revendication 1, **caractérisé en ce qu'**il contient de 1 à 15 % en poids d'un ou de plusieurs agent(s) réducteur(s) choisis parmi les aluminium, titane, hydrure de titane, bore, hydrure de bore, zirconium, hydrure de zirconium, silicium, graphite, charbon actif et noir de fumée.

4. Agent pyrotechnique conforme à la revendication 1, **caractérisé en ce qu'**il contient de 1 à 20 % en poids d'un ou de plusieurs liants(s) choisi(s) parmi la cellulose et ses dérivés, les poly(butyral de vinyle), polynitro-polyphénylène, poly(nitro-phényl-éther), poly(méthacrylate d'isobutyle) appelé "Plexigum" et poly(acétate de vinyle), et leurs copolymères.

5. Agent pyrotechnique conforme à la revendication 1, **caractérisé en ce qu'**il contient de 0,1 à 15 % en poids d'un ou de plusieurs modérateur(s) de combustion et auxiliaire(s) de traitement, choisi(s) parmi les ferrocène et ses dérivés, acétyl-acétonates, salicylates, carbonate de baryum, carbonate de strontium, carbonate de magnésium, mélamine, oxyde de zinc, carbonate de zinc, silicates, gels de silice et/ou nitrure de bore.

6. Agent pyrotechnique conforme à l'une ou plusieurs des revendications 1 à 5, **caractérisé en ce qu'**il contient 30 % en poids de 5,5'-azo-tétrazolate d'amino-guanidine, 27,5 % en poids de picrate de guanidinium, 40 % en poids de nitrate de sodium, 2 % en poids de titane, et 0,5 % en poids de graphite.

7. Agent pyrotechnique conforme à l'une ou plusieurs des revendications 1 à 5, **caractérisé en ce qu'**il contient 29 % en poids de 5,5'-azo-tétrazolate d'amino-guanidine, 29 % en poids de picrate de guanidinium, 40 % en poids de nitrate de sodium, 1,5 % en poids de carbonate de baryum, et 0,5 % en poids de silice Aerosil.

8. Agent pyrotechnique conforme à l'une ou plusieurs des revendications 1 à 5, **caractérisé en ce qu'**il contient 24 % en poids de 5,5'-azo-tétrazolate d'amino-guanidine, 24 % en poids de picrate de guanidinium, 50 % en poids de nitrate de sodium, 1,5 % en poids de carbonate de baryum, et 0,5 % en poids de silice Aerosil.

9. Agent pyrotechnique conforme à l'une ou plusieurs des revendications 1 à 5, **caractérisé en ce qu'**il contient 29 % en poids de 5,5'-azo-tétrazolate d'amino-guanidine, 29 % en poids de picrate de guanidinium, 40 % en poids de nitrate de sodium, 1,5 % en poids de carbonate de strontium, et 0,5 % en poids de silice Aerosil.

10. Utilisation d'un agent pyrotechnique conforme à l'une ou plusieurs des revendications 1 à 9 en tant qu'agent d'amorçage prématuré thermique.

11. Utilisation d'un agent pyrotechnique conforme à l'une ou plusieurs des revendications 1 à 9 en tant qu'agent de sécurisation thermique.

12. Utilisation d'un agent pyrotechnique conforme à l'une ou plusieurs des revendications 1 à 9 dans des systèmes de sécurité pour véhicules automobiles.

13. Utilisation d'un agent pyrotechnique conforme à l'une ou plusieurs des revendications 1 à 9 dans des générateurs de gaz.

14. Utilisation d'un agent pyrotechnique conforme à l'une ou plusieurs des revendications 1 à 9 dans des éléments disjoncteurs, en particulier pour bornes de batterie.
